# EUROPÄISCHE PATENTSCHRIFT

(11) **EP 3 789 130 B1**
(45) Veröffentlichungstag und Bekanntmachung des Hinweises auf die Patenterteilung: **05.01.2022**
(21) Anmeldenummer: 19196065.7
(22) Anmeldetag: 06.09.2019
(51) Int. Cl.: B21D 5/08, C21D 8/00, C21D 9/00

(54) **VERFAHREN ZUR KONTINUIERLICHEN HERSTELLUNG MINDESTENS EINES, ZUMINDEST IN EINEM TEILABSCHNITT GEHÄRTETEN STAHLPROFILS**
METHOD FOR THE CONTINUOUS PRODUCTION OF AT LEAST ONE STEEL PROFILE HARDENED IN AT LEAST ONE SECTION
PROCÉDÉ DE FABRICATION CONTINUE D'AU MOINS UN PROFILÉ D'ACIER DURCI DANS AU MOINS UNE SECTION PARTIELLE

(43) Veröffentlichungstag der Anmeldung: 10.03.2021
(73) Patentinhaber: voestalpine Krems GmbH, 3500 Krems an der Donau (AT)
(72) Erfinder: Rouet, Christian, 4616 Weißkirchen an der Traun (AT); Potesser, Michael, 8700 Leoben (AT)
(74) Vertreter: Jell, Friedrich

(56) Entgegenhaltungen:
- WO-A1-2017/067827
- CN-A- 107 460 281
- US-A1- 2014 137 622
- US-A1- 2016 001 338

## Beschreibung

Die Erfindung betrifft ein Verfahren zur kontinuierlichen Herstellung mindestens eines, zumindest in einem Teilabschnitt gehärteten Stahlprofils.

Kontinuierlich Stahlprofile mit gehärteten Teilabschnitten herzustellen, ist beispielsweise aus der EP 3159419 A1 bekannt. In diesem Verfahren wird ein Spaltband aus Stahl zu einem Profilstrang rollumgeformt, der Profilstrang in vorgegebenen Teilabschnitten gehärtet und daraufhin Stahlprofile mit den gehärteten Teilabschnitten vom Profilstrang abgetrennt.

Das Härten des Profilstrangs erfolgt in drei Stufen. Zuerst wird der Profilstrang im ersten Erwärmungsschritt auf unter Ac1 homogen erwärmt. Im nachfolgenden zweiten Erwärmungsschritt wird der Profilstrang im vorgegebenen Teilabschnitt über Ac3 erwärmt - und zwar mit Hilfe von zweiten Gasbrennern, welche gegenüber dem Profilstrang entsprechend positioniert sind. Im dritten Schritt erfolgt eine beschleunigte Abkühlung des Profilstrangs.

Nachteilig erfordern beispielsweise geometrische Änderungen am Stahlprofil einen, vergleichsweise hohen Aufwand bei der Neueinstellung der Position, Lage und Ansteuerung der Gasbrenner, um diese wieder exakt auf die zu härtenden Teilabschnitte abzustimmen. Bekannte Verfahren sind daher vergleichsweise unflexibel - was bei deren Adaption zu einem relativ hohen Produktivitätsverlust und folglich zu erhöhten Produktionskosten führt.

Die Erfindung hat sich daher die Aufgabe gestellt, ein Verfahren der eingangs geschilderter Art in seiner Flexibilität zu erhöhen, ohne dabei die Reproduzierbarkeit, exakt gehärtete Teilabschnitte am Stahlprofil zu erzeugen, zu gefährden.

Die Erfindung löst die gestellte Aufgabe durch die Merkmale des Anspruchs 1.

Sind beim zweiten Erwärmungsschritt die zweiten Gasbrenner entlang des Profilstrangs in Reihen und quer zum Profilstrang in Spalten angeordnet, kann ein Erwärmungsfeld ausgebildet werden, mit dem universell auf unterschiedlich am Profilstrang angeordnete Teilabschnitte reagiert werden kann. Dies, indem die zweiten Gasbrenner zudem angesteuert werden, um den Teilabschnitt am Profilstrang über Ac3 zu erwärmen. Letzteres kann zudem eine besonders kontrollierte Prozessführung am Teilabschnitt bewirken, was zu exakt gehärteten Stahlprofil führen kann. Das erfindungsgemäße Verfahren kann daher beispielsweise unabhängig von der Anzahl, Größe, Lage etc. der Teilabschnitte am Profilstrang eine hohe Reproduzierbarkeit gewährleisten, und auch dadurch äußerst flexibel verwendet werden, gehärtete Stahlprofile herzustellen. Vorzugsweise schließt der zweite Erwärmungsschritt an den ersten Erwärmungsschritt unmittelbar an.

Des Weiteren verursachen die erfindungsgemäß vorgesehenen zweiten Gasbrenner keinen Genauigkeitsverlust in der Ausbildung des Teilabschnitts, indem die Ansteuerung der zweiten Gasbrenner in Abhängigkeit mindestens einer Marke am Profilstrang erfolgt. Damit wird ermöglicht, die zweite Erwärmung des an den zweiten Gasbrennern kontinuierlich vorbeilaufenden Profilstrangs besser zu kontrollieren und exakt einzustellen. Beispielsweise kann anhand der am Profilstrang vorgesehenen Marke die Ansteuerung der zweiten Gasbrenner verbessert synchronisiert werden, was beispielsweise positive Auswirkungen auf die Konturgenauigkeit des über Ac3 erwärmten Teilabschnitts bedingt. Im Gegensatz zum Stand der Technik ist somit die Erwärmung der Teilabschnitte mit scharfen Begrenzungen möglich.

Das erfindungsgemäße Verfahren kann daher flexibel an verschiedenste Teilabschnitte angepasst und diese zudem reproduzierbar exakt härten.

Im Allgemeinen wird erwähnt, dass unter Ansteuerung des Gasbrenners, beispielsweise dessen Zünden, Abschalten und/oder Temperatureinstellung etc. beispielsweise durch Regelung oder Steuerung etc. verstanden werden kann.

Vorzugsweise wird mithilfe der Marke am Profilstrang die Position des, auf über Ac3 zu erwärmenden Teilabschnitts am Profilstrang ermittelt, was für einen positionsgenauen zweiten Erwärmungsschritt genutzt werden kann. Dies, indem die zweiten Gasbrenner den ermittelten Teilabschnitt am Profilstrang über Ac3 erwärmen und damit gehärtete Teilabschnitte am Stahlprofil mit engen Toleranzen erzeugen.

Vorzugsweise bilden die Reihen und Spalten der zweiten Gasbrenner eine Matrixanordnung mit, vorzugsweise gleichen, Abständen zwischen den Reihen und/der zwischen den Spalten aus. Dies kann beispielsweise die Prozessführung am Teilabschnitt verbessern. Vorzugsweise kann eine Matrixanordnung mit gleichen Abständen zwischen den Reihen und Spalten die Handhabung des Verfahrens erleichtern.

Werden die zweiten Gasbrenner getrennt voneinander angesteuert, kann dies das Verfahren flexibler gestalten, da auf unterschiedliche Bandgeschwindigkeiten entsprechend verbessert zu reagieren ist.

Die Konturgenauigkeit der gehärteten Teilabschnitte am Stahlprofil kann selbst über eine lange Verfahrensdauer stets erhalten bleiben, wenn der Profilstrang eine sich regelmäßig wiederholende Marke aufweist.

Die Ansteuerung der zweiten Brenner ist weiter vereinfachbar, wenn ein Loch im Profilstrang die Marke ausbildet. Unter anderem kann eine derartige Marke vergleichsweise standfest gegenüber Verschmutzungen sein und in weiterer Folge auch kurze Zykluszeiten garantieren.

Eine Verzunderung des Profilstrangs ist vermeidbar, wenn die zweiten Gasbrenner den Profilstrang jeweils mit einem Verbrennungsluftverhältnis (λ) von ≤ 1,3 erwärmen. Dies kann insbesondere bei einem verzinkten Spaltband von Vorteil sein, um im Verfahren eine Zn-Verbrennung standfest zu vermeiden.

Der zweite Erwärmungsschritt kann besonders reproduzierbar durchgeführt werden, wenn die zweiten Gasbrenner jeweils ein Verbrennungsluftverhältnis (λ) von 0,9 ≤ λ ≤ 1,3 aufweisen.

Die Ansteuerung der zweiten Gasbrenner kann verbessert werden, wenn jeder Spalte zweiter Gasbrenner mindestens ein Zündbrenner zugeordnet ist, der die zweiten Gasbrenner zündet.

Vorzugsweise ist jeder Spalte zweiter Gasbrenner an ihren, einander gegenüberliegenden Spaltenenden jeweils ein Zündbrenner zugeordnet, wodurch die zweiten Gasbrenner dieser Spalte besonders schnell angesteuert werden können. Derart können besonders hohe Bandgeschwindigkeiten im Verfahren zugelassen werden, was unter anderem die Produktivität des Verfahrens weiter erhöht.

Die Handhabung des Verfahrens ist zu erleichtern, wenn im ersten Erwärmungsschritt mehrere erste Gasbrenner entlang des Profilstrangs in Reihen und quer zum Profilstrang in Spalten angeordnet sind.

Vorzugsweise bilden die Reihen und Spalten der erste Gasbrenner eine Matrixanordnung mit, vorzugsweise gleichen, Abständen zwischen den Reihen und/oder zwischen den Spalten aus. Dies kann beispielsweise die Prozessführung am Teilabschnitt verbessern. Vorzugsweise kann eine Matrixanordnung mit gleichen Abständen zwischen den Reihen und Spalten die Handhabung des Verfahrens erleichtern.

Vorzugsweise weisen die ersten Gasbrenner jeweils ein Verbrennungsluftverhältnis (λ) von 1 ≤ λ ≤ 1,4 auf, um den Profilstrang vergleichsweise schnell zu erwärmen.

Diese Erwärmungsgeschwindigkeit ist zu erhöhen, wenn mehrere in einer Spalte angeordnete erste Gasbrenner angesteuert werden, gemeinsam den Teilabschnitt auf unter Ac1 zu erwärmen.

Vorzugsweise erwärmen alle in einer Spalte angeordneten ersten Gasbrenner den Profilstrang gleichzeitig, um damit beispielsweise eine homogene Erwärmung des Profilstrangs zu ermöglichen.

In den Figuren ist beispielsweise der Erfindungsgegenstand anhand einer Ausführungsvariante näher dargestellt. Es zeigen
- Fig. 1: eine Vorrichtung zur Durchführung des erfindungsgemäßen Verfahrens,
- Fig. 2a: eine Draufsicht auf eine Härteinrichtung der Vorrichtung nach Fig. 1 zur Durchführung des ersten und zweiten Erwärmungsschritts und
- Fig. 2b: eine Seitenansicht der Fig. 2a.

Die nach Fig. 1 beispielsweise dargestellte Vorrichtung 1 umfasst eine Bandvorbereitungseinrichtung 2, einen Rollprofiliereinrichtung 3, eine Prägeeinrichtung 4, eine Reinigungseinrichtung 5, eine Härteinrichtung 6 und eine Ablängeinrichtung 7.

In der Bandvorbereitungseinrichtung 2 wird das ebene Spaltband 8 aus Stahl von einem Coil 9 abgehaspelt und in die kontinuierliche Förderung der Vorrichtung 1 eingespeist.

Danach wird das Spaltband 8 mit der Rollprofiliereinrichtung 3 kontinuierlich zu einem Profilstrang 10 rollumgeformt.

Anschließend werden mit der, vorzugsweise fliegenden, Prägeeinrichtung 4 in den Profilstrang 10 Sicken und/oder Prägungen und/oder Vertiefungen eingebracht.

Daraufhin wird der Profilstrang 10 mit einer Reinigungsreinrichtung 5 gereinigt und damit für ein Härten von Teilabschnitten 10.1, 10.2 am Profilstrang 10 vorbereitet.

Hierzu läuft der Profilstrang 10 in einer Härteinrichtung 6 ein, welche aus mehreren Stationen besteht, nämlich aus zwei Erwärmungseinrichtungen 11, 12 und einer nachfolgenden Abschreckeinrichtung 13.

Mit der ersten Erwärmungseinrichtung 11 wird der Profilstrang 10 in einem ersten Erwärmungsschritt homogen auf unter Ac1 erwärmt, beispielsweise auf 650 bis 720 °C, insbesondere auf < 680 °C.

Mit der zweiten Erwärmungseinrichtung 12 wird der zu härtende Teilabschnitt des Profilstrangs 10 in einem nachfolgenden zweiten Erwärmungsschritt über Ac3 erwärmt, beispielsweise auf 720 bis 920 °C. Hierzu werden zweite Gasbrenner 14 verwendet.

Nach dem zweiten Erwärmungsschritt 12 wird der Profilstrang 10 beschleunigt abgekühlt, um die Härtung der Teilabschnitte 10.1, 10.2 am Profilstrang 10 abzuschließen.

Nach dem Härten der Teilabschnitte 10.1, 10.2 am Profilstrang 10 gelangt dieser in eine Ablängeinrichtung 7, durch die Stahlprofile 15 abgetrennt werden, welche Stahlprofile 15 jeweils gehärtete Teilabschnitte 10.1, 10.2 aufweisen.

Erfindungsgemäß sind bei der zweiten Erwärmungseinrichtung 12 die zweiten Gasbrenner 14 in Reihen r1, r2, r3, r4 entlang des Profilstrangs 10 - das heißt, in Bandlaufrichtung 16 des Profilstrangs 10 - und in Spalten s1, s2, s3, s4 quer zum Profilstrang 10 - das heißt, quer zur Bandlaufrichtung 16 des Profilstrangs 10 - angeordnet, wie dies in der Fig. 2a zu erkennen ist. Damit ist ein Feld aus zweiten Gasbrennern 14 geschaffen, mit dem äußerst flexibel - auch unterschiedliche - Teilbereiche 10.1, 10.2 des Profilstrangs 10 auf über Ac3 erwärmt werden können.

Beispielsweise werden für den Teilabschnitt 10.1 die zweiten Gasbrenner 14 in der Reihen r1, r2, r3 und Spalte s1 angesteuert, wobei für den Teilabschnitt 10.2 die zweiten Gasbrenner 14 der Reihen r3, r4 der Spalten s3, s4 zum Erwärmen angesteuert werden.

Diese Reihen r1, r2, r3, r4 und Spalten s1, s2, s3, s4 der zweiten Gasbrenner 14 bilden eine Matrixanordnung M mit gleichen Abständen zwischen den Reihen und zwischen den Spalten aus.

Um hohe Bandlaufgeschwindigkeiten zu erreichen, muss diese Ansteuerung präzise erfolgen. Dies wird gewährleistet, indem diese Ansteuerung in Abhängigkeit von, insbesondere maschinendetektierbaren, Marken 17 am Profilstrang 10 erfolgt.

Über einen oder mehrere - nicht dargestellte - Sensoren werden diese Marken 17 am vorbeilaufenden Profilstrang 10 detektiert, sodass die Position der zu erwärmenden Teilabschnitte 10.1, 10.2 exakt ermittelt und damit die jeweiligen Gasbrenner 14 zeitlich exakt angesteuert werden, um Teilabschnitte 10.1, 10.2 scharf begrenzt über Ac3 zu erwärmen. Dies stellt an den Stahlprofilen 15 gehärtete Teilabschnitte 10.1, 10.2 sicher, die positionsgenau und in den Abmessungen exakt ausgeführt sind.

Die zweiten Gasbrenner 14 werden in Bandlaufrichtung 16 gesehen, getrennt voneinander angesteuert. So werden beispielsweise die Gasbrenner 14 der Spalten s3, s4 nacheinander angesteuert den Teilabschnitt 10.2 zu erwärmen - wie in Fig. 2a beispielsweise zu erkennen ist. Damit wird der Teilabschnitt 10.2 von in Bandlaufrichtung 16 versetzten Gasbrennern 14, nämlich in den Spalten s3, s4, auf über Ac3 erwärmt, was eine Überhitzung des Teilbereichs 10.2 ausschließt.

Vorzugsweise schließt der zweite Erwärmungsschritt an den ersten Erwärmungsschritt unmittelbar an.

Außerdem weist der Profilstrang 10 eine sich regelmäßig wiederholende Marke 17 auf, damit die Genauigkeit der Härtung des Profilstrangs 10 auch bei langen Zykluszeiten aufrechterhalten bleibt.

Wie zudem der Fig. 2a zu erkennen bilden Löcher 17.1 im Profilstrang die Marke 17 aus, welche beispielsweise mit der Prägeeinrichtung 4 in den Profilstrang 10 eingebracht, beispielsweise eingestanzt, sein kann. Andere Marken 17 sind vorstellbar, beispielsweise Prägungen, Vertiefungen, optische Markierungen, wie Linien, Stiche, etc.

Eine Überhitzung der Teilbereiche 10.1, 10.2 wird vermieden, indem die zweiten Gasbrenner 14 den Profilstrang 10 jeweils mit einem Verbrennungsluftverhältnis (λ) von ≤ 1,3 erwärmen, insbesondere dabei jeweils ein Verbrennungsluftverhältnis (λ) von 0,9 ≤ λ ≤ 1,3 aufweisen.

Im Allgemeinen wird erwähnt, dass es sich bei den zweiten Gasbrennern 14 um nachmischenden, insbesondere außenmischenden, Gasbrenner 14 handeln kann, die das Gas und den Sauerstoff vor Austritt aus der Brennerdüse mischen. Eine aktive Wasserkühlung der Gasbrenner 14 kann vorgesehen sein, um ein kontinuierliches Verfahren zu gewährleisten.

Damit die zweiten Gasbrenner 14 reaktionsschnell angesteuert werden können, ist vorgesehen, dass jeder Spalte s1, s2, s3, s4 zwei Zündbrenner 18.1, 18.2 zugeordnet ist, nämlich an den einander gegenüberliegenden Spaltenenden der jeweiligen Spalte s1, s2, s3, s4.

Die erste Erwärmungseinrichtung 11 weist erste Gasbrenner 19 auf, die ebenso in Reihen r1, r2, r3, r4 entlang des Profilstrangs 10 und in Spalten c1, c2 quer zum Profilstrang 10 angeordnet sind. Auch hier bilden diese Reihen r1, r2, r3, r4 und Spalten c1, c2 der erste Gasbrenner 19 eine Matrixanordnung M mit gleichen Abständen zwischen den Reihen und zwischen den Spalten aus.

Die ersten Gasbrenner 19 weisen zudem jeweils ein Verbrennungsluftverhältnis (λ) von 1 ≤ λ ≤ 1,4 auf und sind als nachmischende, insbesondere außenmischende, Gasbrenner 19 ausgeführt, vorzugsweise sind diese mit den ersten Gasbrennern 14 gleich.

Zudem erwärmen beim ersten Erwärmungsschritt alle, in den Spalten c1, c2 angeordneten ersten Gasbrenner 19 gleichzeitig den Profilstrang 10, was eine homogene Erwärmung auf unter Ac1 ermöglicht.

In dem die Gasbrenner in regelmäßigen Abständen in Spalten und Reihen angeordnet sind, ist zudem beispielsweise der Profilstrang 10 in flächenmäßig geringen Teilabschnitten 10.1 härtbar. Zudem kann dazu beitragen, wenn die Gasbrenner 14 und/oder 19 über Magnetventile 20 betätigt werden. Vorzugsweise weisen die Magnetventile 20 eine Schaltzeit kleiner gleich 300 ms auf.

Zudem können die Gasbrenner 14 bei Prägung in den Teilbereichen 10.1, 10.2 ausreichend schnell zum Abschalten angesteuert werden, eine Überhitzung zu vermeiden, wie diese Überhitzung im Stand der Technik bei induktiver Erwärmung zwangsweise auftritt.

Die ersten Gasbrenner 14 und/oder zweiten Gasbrenner 19 sind vorzugsweise nachmischende, insbesondere außenmischende, Gasbrenner.

Vorzugsweise werden die jeweiligen ersten Gasbrenner 14 und/oder zweiten Gasbrenner 19 nach dem Abschalten mit Spülgas (z.B.: N2 als inertes Gas) in der Brenngasleitung-Leitung (z.B.: zur Führung von CH4) gespült. Für die Spülung wird ein Magnetventil verwendet, zwischen Brenngas und Spülgas umzuschalten. Das Spülgas verhindert eine Rückzündung in die Düse und stellt auch eine ausreichende Kühlung der Düse sicher.

Vorzugsweise erwärmen die ersten Gasbrenner 14 und/oder zweiten Gasbrenner 19 die jeweiligen Teilabschnitte 10.1, 10.2 des Profilstrangs 10, welche Teilabschnitte 10.1, 10.2 Prägungen aufweisen, an der Seite des Profilstrangs 10 mit der Rückseite der Prägung.

Durch diese Ansteuerung bzw. Abschaltung einzelner erster Gasbrenner 14 und/oder zweiter Gasbrenner 19 in den Bereichen mit aus dem Band herausgedrückten Geometrien kann unter anderem eine Überhitzung aufgrund des reduzierten Abstands der Gasbrenner 14, 19 zum Profilstrang 10 zu verhindert werden. Eine Überhitzung beispielswiese an einer Außenkante der Prägung kann so reproduzierbar vermieden werden.

## Patentansprüche

1. Verfahren zur kontinuierlichen Herstellung mindestens eines, zumindest in einem Teilabschnitt (10.1, 10.2) gehärteten Stahlprofils (15), bei dem
ein Spaltband (8) aus Stahl zu einem Profilstrang (10) rollumgeformt und der Profilstrang (10) im Teilabschnitt (10.1, 10.2) gehärtet wird, wofür der Profilstrang (10) in einem ersten Erwärmungsschritt auf unter Ac1, insbesondere homogen, erwärmt und der Teilabschnitt (10.1, 10.2) des Profilstrangs (10) in einem nachfolgenden zweiten Erwärmungsschritt mithilfe mehrerer, zweiter Gasbrenner (14) über Ac3 erwärmt und danach beschleunigt abgekühlt wird, und das im Teilabschnitt (10.1, 10.2) gehärtete Stahlprofil (15) vom Profilstrang (10) abgetrennt wird,
**dadurch gekennzeichnet, dass**
beim zweiten Erwärmungsschritt die zweiten Gasbrenner (14) entlang des Profilstrangs (10) in Reihen (r1, r2, r3, r4) und quer zum Profilstrang (10) in Spalten (s1, s2, s3, s4) angeordnet sind und angesteuert werden, um den Teilabschnitt (10.1, 10.2) am Profilstrang (10) über Ac3 zu erwärmen.

2. Verfahren nach Anspruch 1, **dadurch gekennzeichnet, dass** die Ansteuerung der zweiten Gasbrenner (14) in Abhängigkeit mindestens einer Marke (17) am Profilstrang (10) erfolgt.

3. Verfahren nach Anspruch 2, **dadurch gekennzeichnet, dass** mithilfe der Marke (17) am Profilstrang (10) die Position des, auf über Ac3 zu erwärmenden Teilabschnitts (10.1, 10.2) am Profilstrang (10) ermittelt wird.

4. Verfahren nach Anspruch 2 oder 3, **dadurch gekennzeichnet, dass** die zweiten Gasbrenner (14) getrennt voneinander angesteuert werden.

5. Verfahren nach Anspruch 2, 3 oder 4, **dadurch gekennzeichnet, dass** der Profilstrang (10) eine sich regelmäßig wiederholende Marke (17) aufweist.

6. Verfahren nach einem der Ansprüche 2 bis 5, **dadurch gekennzeichnet, dass** ein Loch (17.1) im Profilstrang (10) die Marke (17) ausbildet.

7. Verfahren nach einem der Ansprüche 1 bis 6, **dadurch gekennzeichnet, dass** die Reihen (r1, r2, r3, r4) und Spalten (s1, s2, s3, s4) der zweiten Gasbrenner (14) eine Matrixanordnung (M) mit, vorzugsweise gleichen, Abständen zwischen den Reihen und/oder zwischen den Spalten ausbilden.

8. Verfahren nach einem der Ansprüche 1 bis 6, **dadurch gekennzeichnet, dass** die zweiten Gasbrenner (14) den Profilstrang (10) jeweils mit einem Verbrennungsluftverhältnis (λ) von ≤ 1,3 erwärmen.

9. Verfahren nach einem der Ansprüche 1 bis 8, **dadurch gekennzeichnet, dass** die zweiten Gasbrenner (14) jeweils ein Verbrennungsluftverhältnis (λ) von 0,9 ≤ λ ≤ 1,3 aufweisen.

10. Verfahren nach einem der Ansprüche 1 bis 9, **dadurch gekennzeichnet, dass** jeder Spalte zweiter Gasbrenner (14) mindestens ein Zündbrenner (18.1, 18.2) zugeordnet ist, der die zweiten Gasbrenner (14) zündet.

11. Verfahren nach Anspruch 10, **dadurch gekennzeichnet, dass** jeder Spalte (s1, s2, s3, s4 bzw. c1, c2) zweiter Gasbrenner (14) an ihren, einander gegenüberliegenden Spaltenenden jeweils ein Zündbrenner (18.1, 18.2) zugeordnet ist.

12. Verfahren nach einem der Ansprüche 1 bis 11, **dadurch gekennzeichnet, dass** beim ersten Erwärmungsschritt mehrere erste Gasbrenner (19) entlang des Profilstrangs (10) in Reihen (r1, r2, r3, r4) und quer zum Profilstrang (10) in Spalten (c1, c2) angeordnet sind.

13. Verfahren nach Anspruch 12, **dadurch gekennzeichnet, dass** die Reihen (r1, r2, r3, r4) und Spalten (c1, c2) der erste Gasbrenner (19) eine Matrixanordnung (M) mit, vorzugsweise gleichen, Abständen zwischen den Reihen und/oder zwischen den Spalten ausbilden.

14. Verfahren nach Anspruch 12 oder 13, **dadurch gekennzeichnet, dass** die ersten Gasbrenner (19) jeweils ein Verbrennungsluftverhältnis (λ) von 1 ≤ λ ≤ 1,4 aufweisen.

15. Verfahren nach Anspruch 12, 13 oder 14, **dadurch gekennzeichnet, dass** mehrere in einer Spalte angeordnete erste Gasbrenner (19) angesteuert werden, gemeinsam den Teilabschnitt (10.1, 10.2) auf unter Ac1 zu erwärmen.

16. Verfahren nach einem der Ansprüche 12 bis 15, **dadurch gekennzeichnet, dass** alle in einer Spalte (s1, s2, s3, s4) angeordneten ersten Gasbrenner (19) den Profilstrang (10) gleichzeitig erwärmen.

## Claims

1. Method for the continuous production of at least one steel profile (15) hardened at least in a subsection (10.1, 10.2), in which
a slit strip (8) of steel is roll-formed into a profile strand (10) and the profile strand (10) is hardened in the subsection (10.1, 10.2), for which purpose the profile strand (10) is heated in a first heating step to below Ac1, more particularly homogeneously, and the subsection (10.1, 10.2) of the profile strand (10) is heated in a subsequent second heating step with the aid of a plurality of second gas burners (14) to above Ac3 and then cooled at an accelerated rate, and the steel profile (15) hardened in the subsection (10.1, 10.2) is separated from the profile strand (10),
**characterized in that**
in the second heating step, the second gas burners (14) are arranged along the profile strand (10) in rows (r1, r2, r3, r4) and transversely to the profile strand (10) in columns (s1, s2, s3, s4) and are actuated in order to heat the subsection (10.1, 10.2) on the profile strand (10) above Ac3.

2. Method according to claim 1, **characterized in that** the actuation of the second gas burners (14) is performed depending on at least one mark (17) on the profile strand (10).

3. Method according to claim 2, **characterized in that** the position of the subsection (10.1, 10.2) to be heated to above Ac3 on the profile strand (10) is determined with the aid of the mark (17) on the profile strand (10).

4. Method according to claim 2 or 3, **characterized in that** the second gas burners (14) are actuated separately from each other.

5. Method according to claim 2, 3 or 4, **characterized in that** the profile strand (10) comprises a regularly repeating mark (17).

6. Method according to one of claims 2 to 5, **characterized in that** a hole (17.1) in the profile strand (10) forms the mark (17).

7. Method according to one of claims 1 to 6, **characterized in that** the rows (r1, r2, r3, r4) and columns (s1, s2, s3, s4) of the second gas burners (14) form a matrix arrangement (M) with, preferably equal, distances between the rows and/or between the columns.

8. Method according to one of claims 1 to 6, **characterized in that** the second gas burners (14) each heat the profile strand (10) with a combustion air ratio (λ) of ≤1.3.

9. Method according to one of claims 1 to 8, **characterized in that** the second gas burners (14) each have a combustion air ratio (λ) of 0.9 ≤ λ ≤ 1.3.

10. Method according to one of claims 1 to 9, **characterized in that** at least one pilot burner (18.1, 18.2) is associated with each column of second gas burners (14) for igniting the second gas burners (14).

11. Method according to claim 10, **characterized in that** each column (s1, s2, s3, s4 or c1, c2) of second gas burners (14) is associated with a respective pilot burner (18.1, 18.2) at its opposite column ends.

12. Method according to one of claims 1 to 11, **characterized in that**, in the first heating step, a plurality of first gas burners (19) are arranged in rows (r1, r2, r3, r4) along the profile strand (10) and in columns (c1, c2) transversely to the profile strand (10).

13. Method according to claim 12, **characterized in that** the rows (r1, r2, r3, r4) and columns (c1, c2) of the first gas burners (19) form a matrix arrangement (M) with, preferably equal, distances between the rows and/or between the columns.

14. Method according to claim 12 or 13, **characterized in that** the first gas burners (19) each have a combustion air ratio (λ) of 1 ≤ λ ≤ 1.4.

15. Method according to claim 12, 13 or 14, **characterized in that** a plurality of first gas burners (19) arranged in a column are actuated to jointly heat the subsection (10.1, 10.2) to below Ac1.

16. Method according to one of claims 12 to 15, **characterized in that** all first gas burners (19) arranged in a column (s1, s2, s3, s4) heat the profile strand (10) simultaneously.

## Revendications

1. Procédé pour la fabrication en continu d'au moins un profilé en acier (15) trempé au moins dans un segment (10.1, 10.2), dans lequel une bande refendue (8) en acier est profilée par des galets pour former une barre profilée (10) et
la barre profilée (10) est trempée dans le segment (10.1, 10.2), ce pour quoi la barre profilée (10) est chauffée en dessous d'Ac1 dans une première étape de chauffage, en particulier de façon homogène, et le segment (10.1, 10.2) de la barre profilée (10) est ensuite chauffé au-dessus d'Ac3 dans une deuxième étape de chauffage à l'aide de plusieurs deuxièmes brûleurs à gaz (14), puis refroidi de façon accélérée,
et le profilé en acier (15) trempé dans le segment (10.1, 10.2) est détaché de la barre profilée (10),
**caractérisé en ce que**
dans la deuxième étape de chauffage, les deuxièmes brûleurs à gaz (14) sont disposés en lignes (r1, r2, r3, r4) dans la longueur de la barre profilée (10) et en colonnes (s1, s2, s3, s4) transversalement par rapport à la barre profilée (10) et activés pour chauffer le segment (10.1, 10.2) de la barre profilée (10) au-dessus d'Ac3.

2. Procédé selon la revendication 1, **caractérisé en ce que** l'activation des deuxièmes brûleurs à gaz (14) a lieu en fonction d'au moins un repère (17) sur la barre profilée (10).

3. Procédé selon la revendication 2, **caractérisé en ce que** la position du segment (10.1, 10.2) à chauffer au-dessus d'Ac3 sur la barre profilée (10) est déterminée à l'aide du repère (17) sur la barre profilée (10).

4. Procédé selon la revendication 2 ou 3, **caractérisé en ce que** les deuxièmes brûleurs à gaz (14) sont activés séparément les uns des autres.

5. Procédé selon la revendication 2, 3 ou 4, **caractérisé en ce que** la barre profilée (10) présente un repère (17) qui se répète à intervalles réguliers.

6. Procédé selon l'une des revendications 2 à 5, **caractérisé en ce que** le repère (17) est formé par un trou (17.1) dans la barre profilée (10).

7. Procédé selon l'une des revendications 1 à 6, **caractérisé en ce que** les lignes (r1, r2, r3, r4) et les colonnes (s1, s2, s3, s4) de deuxièmes brûleurs à gaz (14) forment un quadrillage (M) avec des espacements, de préférence égaux, entre les lignes et/ou entre les colonnes.

8. Procédé selon l'une des revendications 1 à 6, **caractérisé en ce que** les deuxièmes brûleurs à gaz (14) chauffent la barre profilée (10) avec chacun une proportion d'air de combustion (λ) de ≤ 1,3.

9. Procédé selon l'une des revendications 1 à 8, **caractérisé en ce que** les deuxièmes brûleurs à gaz (14) présentent chacun une proportion d'air de combustion (λ) de 0,9 ≤ λ ≤ 1,3.

10. Procédé selon l'une des revendications 1 à 9, **caractérisé en ce que** chaque colonne de deuxièmes brûleurs à gaz (14) est associée à au moins un brûleur d'allumage (18.1, 18.2) qui allume les deuxièmes brûleurs à gaz (14).

11. Procédé selon la revendication 10, **caractérisé en ce que** chaque colonne (s1, s2, s3, s4 ou c1, c2) de deuxièmes brûleurs à gaz (14) est associée à un brûleur d'allumage (18.1, 18.2) à chacune de ses extrémités de colonne opposées.

12. Procédé selon l'une des revendications 1 à 11, **caractérisé en ce que**, lors de la première étape de chauffage, plusieurs premiers brûleurs à gaz (19) sont disposés en lignes (r1, r2, r3, r4) sur la longueur de la barre profilée (10) et en colonnes (c1, c2) transversalement par rapport à la barre profilée (10).

13. Procédé selon la revendication 12, **caractérisé en ce que** les lignes (r1, r2, r3, r4) et les colonnes (c1, c2) des premiers brûleurs à gaz (19) forment un quadrillage (M) avec des espacements, de préférence égaux, entre les lignes et/ou entre les colonnes.

14. Procédé selon la revendication 12 ou 13, **caractérisé en ce que** les premiers brûleurs à gaz (19) présentent chacun une proportion d'air de combustion (λ) de 1 ≤ λ ≤ 1,4.

15. Procédé selon la revendication 12, 13 ou 14, **caractérisé en ce que** plusieurs premiers brûleurs à gaz (19) disposés dans une colonne sont activés pour chauffer ensemble le segment (10.1, 10.2) en dessous d'Ac1.

16. Procédé selon l'une des revendications 12 à 15, **caractérisé en ce que** tous les premiers brûleurs à gaz (19) disposés dans une colonne (s1, s2, s3, s4) chauffent la barre profilée (10) en même temps.
